# FASCICULE DE BREVET EUROPEEN

(11) **EP 1 600 097 B1**
(45) Date de publication et mention de la délivrance du brevet: **23.02.2011**
(21) Numéro de dépôt: 04291740.1
(22) Date de dépôt: 08.07.2004
(51) Int. Cl.: A47L 13/17, D04H 13/00

(54) **Non-tissé récurant, outil d'entretien incorporant dans sa structure ledit non-tissé récurant, fabrication**
Schleuergegenstände aus Vliesstoffen, Werkzueg und Verfahren zur Herstellung
Scouring nonwoven web, tool comprising such web and method of production

(30) Priorité: 24.05.2004 FR 0405560
(43) Date de publication de la demande: 30.11.2005
(73) Titulaire: FINANCIERE ELYSEES BALZAC, F-75008 Paris (FR)
(72) Inventeur: Curtet, Jean, 95570 Bouffemont (FR); Duchossois, Dorothée, 60000 St Martin Le Noeud (FR); Putinier, Frédéric, 60000 Beauvais (FR)
(74) Mandataire: Le Roux, Martine

(56) Documents cités:
- EP-A- 0 326 488
- DE-A- 10 064 489
- US-A- 3 175 331
- US-A- 3 862 522
- US-A- 4 491 646
- US-A- 5 152 808
- US-A- 5 363 604

## Description

La présente invention a pour principal objet :
- un non-tissé récurant,
- un outil d'entretien, consistant en ou comprenant dans sa structure composite, au moins un tel non-tissé récurant, et
- la fabrication desdits non-tissé récurant et outil d'entretien.

L'invention a été conçue et développée dans le domaine de l'entretien, plus précisément de l'entretien ménager, en référence au problème technique de l'élimination efficace du calcaire, déposé en faible épaisseur sur les surfaces, sans altération (du type rayures) desdites surfaces. Les surfaces en cause sont notamment les surfaces en acier inoxydable, en polymères acryliques, en chrome, en verre, les carrelages...

La demanderesse propose déjà, comme outil d'entretien, notamment des surfaces de cuisine et salle de bains, deux types de produits d'entretien : des combinés dénommés "Fraîcheur marine" et "Salsa".

Le premier de ces combinés - "Fraîcheur marine" - associe à un support alvéolaire cellulosique (une éponge) un non-tissé, cardé, aiguilleté, renforcé par un latex réticulé (non chargé en charges minérales récurantes et/ou abrasives). Ledit non-tissé présente une structure aérée à base de grosses fibres renforcées.

Le second de ces combinés - "Salsa" - associe à un support alvéolaire cellulosique (une éponge) un non-tissé, cardé, aiguilleté, lié, de façon lâche, par un latex et recouvert d'une couche superficielle expansée. Ladite couche est déposée par sérigraphie. Ni ladite couche, ni ledit latex ne renferme de charges minérales.

Ces combinés ne rayent pas les surfaces qu'ils nettoient mais ne développent pas une action réellement satisfaisante en référence à l'élimination du calcaire, déposé en faible épaisseur.

Ainsi, a-t-on généralement recours, lorsque l'on est confronté à ce problème technique de l'élimination efficace du calcaire, déposé en faible épaisseur, soit à des outils d'entretien plus agressifs, soit à des produits chimiques, aptes à désintégrer ledit calcaire voire auxdits outils d'entretien et produits chimiques, ensemble.

Les outils d'entretien plus agressifs comportent généralement des non-tissés, cardés, aiguilletés, sur lesquels on a, successivement, pulvérisé une formulation abrasive (une résine formophénolique chargée en charges minérales abrasives qui est réticulée in situ) puis déposé par imprégnation un latex (qui est lui aussi réticulé in situ). Lesdits non-tissés sont solidarisés à un support alvéolaire cellulosique (une éponge) et basent principalement leur action sur celle des charges minérales de la formulation, charges minérales dont le diamètre équivalent est compris entre 40 et 60 microns. A l'utilisation, ces outils rayent fortement et de manière irréversible les surfaces, notamment en acier inoxydable, en chrome ou en polymères acryliques.

Les produits chimiques sont de manipulation plus délicate. Ils s'utilisent nécessairement avec un outil support, par exemple un chiffon ou une éponge, outil support qui est inéluctablement agressé par le produit chimique employé.

Pour l'obtention du résultat recherché - élimination efficace du calcaire - on se heurte donc inéluctablement à des problèmes d'altération des surfaces et/ou de manipulation délicate.

L'invention propose une alternative intéressante à ces outils de l'art antérieur, alternative qui assure de bonnes propriétés de nettoyage du calcaire sans altérer les surfaces nettoyées et sans devoir faire appel à des produits chimiques. Ladite alternative repose sur un concept de non-tissé avec formulation chargée, d'un type nouveau.

Selon son premier objet, la présente invention concerne donc de nouveaux non-tissés avec formulation chargée. Il s'agit plus précisément de non-tissés dont la structure de base présente deux faces principales sensiblement parallèles, l'une au moins desdites deux faces (l'une desdites deux faces ou lesdites deux faces), sur au moins une partie de sa surface (sur tout ou partie seulement de sa surface) avantageusement sur toute sa surface, étant recouverte d'une formulation récurante. La structure de base desdits non-tissés ne présente pas de caractéristiques originales. Elle est obtenue, de façon classique, par cardage, nappage et généralement aiguilletage de ses fibres constitutives. La formulation récurante intervient forcément en surface (sur l'une de ses deux faces principales ou sur ses deux faces principales) mais est également susceptible d'intervenir dans son volume.

De façon caractéristique, ladite formulation récurante est à base d'un liant souple (voir ci-après) qui renferme une quantité efficace (voir ci-après) de charges minérales fines ; lesdites charges minérales présentant un diamètre équivalent inférieur ou égal à 20 µm. Ladite formulation récurante est originale en ce qu'elle allie, dans sa structure, liant souple et charges fines.

Le liant est souple, il n'est pas dur. Il est ainsi non-cassant, non susceptible de se craqueler et donc, à l'usage du non-tissé sur les surfaces, pas fragile, pas susceptible de rayer lesdites surfaces (de par lui-même et/ou de par les charges libérées, à l'issue de son craquèlement). Dans cet esprit, on comprend qu'il ne s'agit pas d'une résine thermodurcie, obtenue à partir d'une résine thermodurcissable (par exemple de type phénolique, époxy ou mélaminé). Ledit liant souple est obtenu à partir d'un latex, présentant une température de transition vitreuse (Tg) inférieure à 20°C. Ledit latex est traité thermiquement. Le traitement thermique en cause assure au moins son séchage et avantageusement sa réticulation. Le liant souple de la formulation récurante de l'invention consiste donc avantageusement en un latex réticulé, susceptible d'être obtenu par traitement thermique d'un latex réticulable dont la température de transition vitreuse est inférieure à 20°C. De tels latex sont connus de l'homme du métier.

Les charges minérales présentes dans la formulation récurante de l'invention sont nettement plus petites que celles habituellement présentes dans la structure d'outils d'entretien ménager de l'art antérieur, notamment de ceux dits "plus agressifs", décrits dans l'introduction de ce texte. Il existe généralement un rapport d'au moins 2 entre la taille de leurs diamètres équivalents. Selon une variante avantageuse, les charges minérales présentes ont toutes un diamètre équivalent inférieur ou égal à 20 µm et au moins la moitié (en nombre) d'entre elles ont un diamètre équivalent inférieur ou égal à 10 µm (présente un D50 de 10 µm). Selon une variante très avantageuse, lesdites charges minérales présentes ont toutes un diamètre équivalent inférieur ou égal à 20 µm et au moins la moitié (en nombre) d'entre elles ont un diamètre équivalent inférieur ou égal à 5 µm (présente un D50 de 5 µm). Des non-tissés de l'invention, très performants en référence au problème technique évoqué dans l'introduction du présent texte, ont leur formulation récurante qui renferme de petites et plus petites charges minérales ; aucune desdites charges minérales n'a un diamètre équivalent supérieur à 20 µm et au moins la moitié d'entre elles a un diamètre équivalent inférieur ou égal à 3 µm. Les non-tissés de l'invention sont recouverts de formulations récurantes, récurantes de par la présence de petites particules minérales, avantageusement de très petites particules minérales. Lesdites petites et/ou très petites particules se sont révélées, de façon tout à fait surprenante, efficaces et à faible pouvoir rayant.

Les charges minérales en cause sont présentes en une quantité efficace, optimisable par l'homme du métier. Il convient qu'il y ait suffisamment desdites charges pour que leur action de récurage soit susceptible de s'exprimer mais pas trop car alors la formulation est susceptible de s'effriter, de perdre sa cohésion. Le liant utilisé doit pouvoir exercer sa fonction de liant sans annihiler l'action des particules minérales...

Au sein des formulations récurantes qui interviennent au moins en surface des non-tissés de l'invention, le liant souple est ainsi chargé à un taux de charges (λ) défini ci-après :$λ = \frac{Concentration Particulaire volumique}{Concentration Particulaire Volumique Critique} = \frac{CPV}{CPVC}$ compris entre 0,3 et 1,2, très avantageusement entre 0,8 et 1,1.

Ces notions de Concentration Particulaire Volumique (CPV) et de Concentration Particulaire Volumique Critique (CPVC) sont familières à l'homme du métier.

On rappelle ici, à toutes fins utiles : que la Concentration Particulaire Volumique (CPV) d'une charge est définie par la relation suivante :$CPV \left(%\right) = 100 ⁢ \frac{Vc}{Vc + Vl} ,$ avec Vc qui représente le volume des charges (ici les particules minérales fines) et VI qui représente le volume de liant. Ces volumes sont calculés à partir des masses et des densités des composants de la formulation en cause, ici, du liant et des particules minérales fines ; et
que la Concentration Particulaire Volumique Critique (CPVC) d'une charge est déterminée à partir d'une mesure de la prise d'huile de ladite charge selon la norme ISO 787-5.

Ainsi, dans le cadre de la présente invention, il est avantageux, tant du point de vue de l'optimisation du caractère récurant que du point de vue économique, que le paramètre λ défini ci-dessus soit supérieur à 0,3, de préférence supérieur à 0,8. Il est prévu que ledit paramètre puisse avoir une valeur supérieure à 1 ; on observe alors la présence de particules émergentes du liant...

Les charges minérales, présentes sous la forme de petites et/ou très petites particules, peuvent notamment consister en des particules d'alumine (Al₂O₃), de silice (SiO₂), de carbonate de calcium (CaCO₃), de feldspath (aluminosilicate de potassium, sodium et/ou calcium), de talc (silicate de magnésium) ou en des mélanges de telles particules. Cette liste n'est pas exhaustive.

Il n'est pas exclu que la formulation récurante décrite ci-dessus renferme, outre les charges minérales fines, d'autres charges et notamment des charges synthétiques (organiques) au pouvoir décrassant doux. De telles charges peuvent notamment consister en des particules en polyéthylène téréphtalate (PET), en polyméthacrylate de méthyle (PMMA), en polyuréthanne (PU), en polystyrène (PS)... Ladite formulation récurante peut également être chargée en colorants, en microcapsules susceptibles de libérer des parfums, des agents actifs de type désinfectant... Si nécessaire, ces autres charges sont à considérer dans le calcul du taux de charges (λ) indiqué ci-dessus.

En tout état de cause, le concept de l'invention est basé sur l'association d'un liant couple et de charges minérales (récurantes) fines dans une formulation apte à rendre particulièrement performant, à titre d'outil d'entretien ménager, un non-tissé recouvert de ladite formulation.

Pour ce qui concerne la structure de base du non-tissé de l'invention, on a vu qu'il s'agit d'un non-tissé de l'art antérieur. Ledit non-tissé est généralement composé de fibres choisies parmi les fibres synthétiques et/ou artificielles. Lesdites fibres (dont le titre n'est pas élevé, généralement inférieur à 17 dtex, de sorte que le non-tissé ne présente pas une structure trop lâche, incompatible avec la fixation d'une formulation) sont avantageusement choisies parmi :
les fibres synthétiques telles les fibres de polyester, de polyamide et de polypropyplène ;
les fibres artificielles telles les fibres de viscose et les fibres Lyocell® ; et
leurs mélanges.

Les listes ci-dessus sont nullement limitatives.

Les non-tissés en cause ont généralement leur grammage compris entre 60 et 600 g/m², plus généralement entre 150 et 450 g/m². Une structure trop légère, trop aérée, ne convient pas vraiment aux fins de l'invention, une structure trop lourde est trop onéreuse. On conçoit toutefois aisément que les formulations récurantes de l'invention interviennent avantageusement sur des structures relativement lourdes.

La formulation récurante en cause recouvre généralement à raison de 150 à 500 g/m², la surface sur laquelle elle est présente. On a vu que ladite surface pouvait représenter 100 % ou moins d'une face, que ladite surface pouvait se développer sur les deux faces.

Selon une variante avantageuse, la formulation récurante selon l'invention (liant souple + charges minérales fines) est présente, au moins en partie, sur des reliefs de la surface du non-tissé. L'action des charges présentes sur lesdits reliefs est ainsi renforcée. Sur une face d'un non-tissé de l'invention, on peut ainsi avoir des reliefs et la formulation récurante recouvrant toute ladite face ou seulement les sommets desdits reliefs. On peut également avoir des reliefs sur chacune des deux faces d'un non-tissé de l'invention. De très nombreux modes de réalisation peuvent exister....

Les non-tissés de l'invention, tels que décrits ci-dessus, sont aptes à constituer en eux-mêmes des outils d'entretien performants ou à entrer dans la structure composite d'outils d'entretien performants, à structure composite. De tels outils d'entretien monocomposants (consistant en un tel non-tissé) ou à structure composite (incluant au moins un tel non-tissé) constituent le second objet de la présente invention.

Dans le cadre d'une structure composite, on solidarise avantageusement au moins un non-tissé de l'invention à un substrat. Ledit substrat peut notamment être choisi parmi les éponges synthétiques, notamment en polyuréthane (PU) et les éponges cellulosiques. Ledit substrat peut ainsi être pris en sandwich entre deux non-tissés de l'invention, solidarisés à ses deux faces principales ; ledit substrat est généralement solidarisé à un unique non-tissé de l'invention, sur l'une de ses faces principales. Selon une variante avantageuse, la structure composite d'un outil d'entretien de l'invention comprend un non-tissé de l'invention qui est recouvert de la formulation récurante sur une seule de ses deux faces principales (recouvert en totalité ou en partie seulement) et qui est solidarisé à un substrat par l'autre de ses deux faces principales (non recouverte de formulation récurante).

On en vient maintenant au troisième objet de la présente invention, la fabrication des non-tissés de l'invention tels que décrits ci-dessus et celle des outils d'entretien tels qu'également décrits ci-dessus.

Le procédé de fabrication desdits non-tissés comprend les étapes ci-après, consistant à :
- élaborer un non-tissé ;
- recouvrir, au moins une partie de la surface d'au moins l'une des deux faces principales dudit non-tissé, d'une composition adéquate précurseur de la formulation récurante attendue ;
- traiter thermiquement ladite composition pour la transformer en la formulation récurante attendue.

L'homme du métier a déjà compris que ledit procédé est en fait un procédé par analogie qui ne doit son originalité qu'à l'intervention de la composition précurseur originale pour l'obtention de la formulation récurante originale selon l'invention.

La première étape d'élaboration d'un non-tissé, structure de base, est classique. Elle est généralement mise en oeuvre par cardage et nappage des fibres constitutives dudit non-tissé. La nappe obtenue est avantageusement aiguilletée, pour être consolidée.

Sur ladite nappe non-tissée, sur le non-tissé préparé, on fait alors intervenir une composition récurante, précurseur de la formulation récurante décrite ci-dessus. Différents modes d'intervention peuvent être mis en oeuvre pour recouvrir, en totalité ou en partie, l'une ou les deux faces principales du non-tissé. Les techniques en cause - pulvérisation, enduction, impression, sérigraphie, trempage... - dispose ladite composition en surface du non-tissé et plus ou moins dans la masse de celui-ci. On a vu précédemment que la formulation récurante est forcément présente en surface du non-tissé mais peut également être présente dans la masse du non-tissé. On comprend que la mise en oeuvre de ces techniques exige une viscosité adéquate de la composition concernée et donc généralement la présence d'un solvant, eau par exemple.

La troisième étape du procédé consiste en un traitement thermique de la composition sur (sur et plus ou moins dans) le non-tissé, généralement en un traitement thermique dudit non-tissé recouvert de ladite composition.

On a compris que la formulation récurante de l'invention résulte du traitement thermique de la composition précurseur qui, en fait, renferme les charges minérales fixes dans un précurseur du liant. Ce traitement thermique est susceptible de modifier physiquement et/ou chimiquement ladite composition précurseur, plus particulièrement ledit précurseur du liant (modification qui le transforme en liant). Ce traitement thermique est en fait mis en oeuvre pour éliminer le solvant contenu dans ladite composition (dans ledit précurseur du liant) et/ou pour modifier chimiquement ladite composition (ledit précurseur du liant). Le précurseur du liant peut ainsi être séché et/ou réticulé.

On a indiqué ci-dessus que le liant souple de la formulation récurante des non-tissés de l'invention peut être obtenu à partir d'un latex présentant une température de transition vitreuse (Tg) inférieure à 20°C, avantageusement un tel latex réticulable. Un tel latex réticulable est traité thermiquement pour être séché et réticulé.

On note incidemment ici que de telles compositions précurseurs de formulation de l'invention, utiles à la mise en oeuvre du procédé ci-dessus, constituent un autre objet de l'invention.

Lesdites compositions renferment :
- des charges minérales fines : présentant un diamètre équivalent inférieur ou égal à 20 µm ; avec, avantageusement, au moins la moitié desdites charges dont le diamètre équivalent est inférieur ou égal à 10 µm, avec très avantageusement, au moins la moitié desdites charges dont le diamètre équivalent est inférieur ou égal à 5 µm ; dans
- un latex, avantageusement réticulable, qui présente une température de transition vitreuse (Tg) inférieure à 20°C.

Les charges minérales en cause sont telles que décrites ci-dessus (par exemple : Al₂O₃, SiO₂, CaCO₃....) et interviennent avantageusement à des taux tels que les formulations, obtenues à partir desdites compositions, présentent un taux de charge (λ) tel que défini précédemment.

Le procédé de l'invention qui comporte les trois étapes successives précisées ci-dessus comporte éventuellement une quatrième étape mise en oeuvre sur le non-tissé fabriqué avant intervention de la composition récurante. On modifie avantageusement au moins une partie de la surface destinée à recevoir la composition précurseur de la formulation récurante pour y créer des reliefs. On a vu que ladite formulation récurante, positionnée sur lesdits reliefs, gagne en efficacité. La création de reliefs à la surface d'un non-tissé ne pose guère de problème à l'homme du métier. De tels reliefs sont généralement obtenus par thermogaufrage. On peut également avoir recours à des techniques avec ultrasons ou à des techniques d'aiguilletages spécifiques. Dans cette dernière hypothèse, on peut inclure cette quatrième étape du procédé dans la première, à l'issue de laquelle on génère directement un non-tissé aiguilleté avec reliefs...

Pour ce qui concerne enfin la fabrication d'un outil d'entretien, tel que décrit ci-dessus, elle se limite à la fabrication du non-tissé telle que précisée ci-dessus ou comprend une étape supplémentaire de solidarisation du non-tissé fabriqué à un substrat.

Dans le cadre de cette seconde variante, un tel outil d'entretien est obtenu par :
- la fabrication d'un non-tissé de l'invention (avantageusement recouvert de la formulation récurante originale sur une seule de ses deux faces principales) ; suivie de
- la solidarisation dudit non-tissé à un substrat, notamment choisi parmi les éponges synthétiques et les éponges cellulosiques (avantageusement par son autre face principale).

Les parenthèses indiquent une variante avantageuse selon laquelle la formulation récurante intervient sur une seule des deux faces principales du non-tissé, et la solidarisation se fait par l'autre face principale dudit non-tissé. On peut ainsi solidariser un non-tissé à un tel substrat, deux non-tissés aux faces principales opposées d'un tel substrat (alors pris en sandwich)...

La solidarisation - non-tissé/substrat - peut être mise en oeuvre par toute méthode connue et notamment par collage, flammage, couture.

On a annexé à la présente description deux figures, qui montrent les résultats de tests comparatifs menés avec un produit de l'invention - fabriqué selon l'exemple ci-après - et deux produits de l'art antérieur (présentés dans l'introduction du présent texte).

L'invention est illustrée, sous ses différents aspects de produits et procédé, par l'exemple ci-après.

On a préparé successivement un non-tissé récurant de l'invention puis un outil d'entretien de l'invention.

Une nappe non-tissée aiguilletée d'un grammage de 400 g/m² a tout d'abord été obtenue, de façon classique, par cardage/nappage/aiguilletage. Elle est constituée de 75 % en poids de fibres de polyester (7 dtex/60 mm) et de 25 % en poids de fibres de viscose (3,3 dtex/60 mm).

Ladite nappe a été thermogaufrée sur l'une de ses deux faces principales de sorte que des motifs en "S" ont été générés à la surface de ladite face. Elle a en fait été mise à circuler entre un cylindre gaufré (qui comporte lesdits motifs en creux) et un cylindre de contre-pression, ce à 145°C, avec application d'une pression de 10⁶ Pa.

Sur toute la surface de la face principale ainsi thermogaufrée, on a alors pulvérisé, à raison de 190 g/m², une composition dont les constituants et leurs pourcentages en poids d'intervention sont indiqués dans le tableau 1 ci-après.

**Tableau 1**

| | Es en % | % humide | % sec. |
|---|---|---|---|
| Texpol AS 99 T | 40 | 35,62 | 14,25 |
| H₂O | / | 10,80 | / |
| CAHP F 1200 | 100 | 46,28 | 46,28 |
| Glymo | 100 | 0,94 | 0,94 |
| Jaune Fluo | 100 | 5,22 | 5,22 |
| Orange Sagunto | 100 | 0,94 | 0,94 |
| Clear LA2 | 50 | 0,20 | 0,10 |
| Total | | 100 | 67,73 |

Les pourcentages indiqués dans le tableau ci-dessus le sont en poids. (Es = Extrait sec).

La nature des constituants intervenant est, précisée ci-après. Texpol AS 99T : il s'agit d'un latex acrylique réticulable présentant une Tg de -7°C. Ce produit est commercialisé par la Société Eurotext. CAHP F 1200 : il s'agit de particules d'alumine (Al₂O₃). Toutes ces particules ont un diamètre équivalent inférieur ou égal à 20 µm et 50 % d'entre elles (la moitié) ont un diamètre équivalent inférieur ou égal à 3 microns.

Lesdites particules interviennent en une quantité telle que$λ = \frac{CPV}{CPVC} = 0 , 95.$ Glymo : il s'agit d'un agent mouillant commercialisé par la société Degussa Huls.
Jaune fluo et orange Sagunto : il s'agit de colorants (Amarilo Fluorescente 10 G extra conc et Anaranjado Fluorescente 2G extra conc., respectivement) commercialisés par la Société Minerva Color.
Clear LA2 : il s'agit d'un agent régulateur de vicosité, commercialisé par la Société Emequinica.

Le non-tissé, revêtu sur l'une de ses deux faces principales de ladite composition, a alors été traité thermiquement, dans un four. Il a été maintenu de 160°C à 180°C pendant 10 min. Ce traitement thermique a assuré le séchage et la réticulation du latex acrylique.

Le non-tissé récurant de l'invention ainsi obtenu a été contrecollée sur une éponge, par sa face principale non thermogaufrée, non recouverte de la formulation récurante.

Le combiné obtenu a été testé, dans les conditions précisées ci-après, quant à son efficacité anticalcaire (son aptitude à nettoyer le calcaire) et quant à son respect des surfaces (son aptitude à ne pas les rayer). Dans les mêmes conditions, on a testé les combinés de l'art antérieur "Fraîcheur marine" et "Salsa" (voir l'introduction du présent texte).

### I Efficacité anticalcaire

Deux modes opératoires ont été mis en oeuvre, pour tester ladite efficacité face à des dépôts dits "faible" et "fort" :
- dépôt faible : application de 11 gouttes d'eau de ville de 30 µl puis séchage à 105°C pendant 15 min. Nettoyage avec une pression de 12 kPa (= pression exercée par la main pour ce type de nettoyage).
- dépôt fort : application de 11 gouttes d'eau de ville de 30 µl puis séchage à 105°C pendant 15 min. Répétition de ce mode opératoire 4 fois. Nettoyage avec une pression de 12 kPa (= pression exercée par la main pour ce type de nettoyage).

Le nettoyage est mis en oeuvre avec le combiné testé accroché à un porte-échantillon par son côté éponge et animé, avec application de la pression indiquée ci-dessus, de mouvements déterminés.

Les résultats (moyenne sur 5 manipulations) sont indiqués sur la figure 1.

L'ordonnée correspond au nombre de tours de Martindale® nécessaires pour enlever le calcaire. Evidemment, plus le nombre de tours est faible, plus l'outil est efficace.

Le combiné de l'invention, dans les deux contextes de "dépôt faible" et de "dépôt fort", est largement plus efficace que les deux combinés de l'art antérieur.

### II Respect des surfaces

On évalue visuellement la surface (inox, polymère acrylique, chrome, carrelage ou verre) nettoyée à l'aide des combinés humidifiés après 400 mouvements de Martindale® sous une pression de 12 kPa. L'évaluation est la suivante :
- note de 0 : aucune rayure
- note de 1 : rayures fines
- note de 2 : rayures visibles à l'oeil
- note de 3 : rayures importantes.

Les résultats sont indiqués sur la figure 2. Les notes ont été portées en ordonnées.

Le rayage de l'acrylique (matériau le plus sensible) par le combiné de l'invention est très limité, très inférieur à celui par le combiné "Fraîcheur marine" (dont l'action récurante est principalement due à des grosses fibres renforcées par un latex réticulé), équivalent à celui par le combiné "Salsa" (dont l'action récurante est principalement due à la couche superficielle expansée).

On note incidemment ici que les outils d'entretien de l'art antérieur, dits plus agressifs (voir l'introduction de ce texte), rayent assurément toutes les surfaces testées, dans les conditions de ce test.

De façon surprenante, l'outil de l'invention combine efficacité et faible pouvoir rayant.

## Revendications

1. Non-tissé dont la structure de base présente deux faces principales sensiblement parallèles, l'une au moins desdites deux faces, sur au moins une partie de sa surface, avantageusement sur toute sa surface, étant recouverte d'une formulation récurante, **caractérisé en ce que** ladite formulation est à base d'un liant souple, obtenu à partir d'un latex présentant une température de transition vitreuse (Tg) inférieure à 20°C, renfermant une quantité efficace de charges minérales fines ; ladite quantité efficace correspondant à un taux de charge dudit liant souple en lesdites charges minérales fines tel que le rapport : $λ = \frac{Concentration Particulaire Volumique}{Concentration Particulaire Volumique Critique}$
est compris entre 0,3 et 1,2 et lesdites charges minérales fines présentant un diamètre équivalent inférieur ou égal à 20 µm.

2. Non-tissé selon la revendication 1, **caractérisé en ce que** ledit latex est un latex réticulable.

3. Non-tissé selon la revendication 1 ou 2, **caractérisé en ce qu'**au moins la moitié desdites charges minérales présente un diamètre équivalent inférieur ou égal à 10 µm, très avantageusement un diamètre équivalent inférieur ou égal à 5 µm.

4. Non-tissé selon l'une quelconque des revendications 1 à 3, **caractérisé en ce que** ladite quantité efficace correspond à un taux de charge tel que le rapport λ est compris entre 0,8 et 1,1.

5. Non-tissé selon l'une quelconque des revendications 1 à 4, **caractérisé en ce que** lesdites charges minérales sont choisies parmi les particules d'alumine, de silice, de carbonate de calcium, de feldspath, de talc et leurs mélanges.

6. Non-tissé selon l'une quelconque des revendications 1 à 5, **caractérisé en ce que** sa structure de base est composée de fibres choisies parmi les fibres synthétiques et/ou artificielles, notamment choisies parmi les fibres de polyester, de polyamide, de polypropylène, de viscose, les fibres Lyocell^{®} et leurs mélanges.

7. Non-tissé selon l'une quelconque des revendications 1 à 6, **caractérisé en ce que** ladite formulation récurante recouvre, au moins en partie, des reliefs d'au moins une face dudit non-tissé.

8. Outil d'entretien, **caractérisé en ce qu'**il consiste en ou **en ce qu'**il comprend dans sa structure composite au moins un non-tissé selon l'une quelconque des revendications précédentes.

9. Outil d'entretien, de structure composite, selon la revendication 8, **caractérisé en ce que** ladite structure composite comprend ledit au moins un non-tissé solidarisé à un substrat, notamment choisi parmi les éponges synthétiques et les éponges cellulosiques ; **en ce que** ladite structure composite comprend avantageusement un tel non-tissé recouvert de ladite formulation récurante sur une seule de ses deux faces principales et solidarisé audit substrat par l'autre de ses deux faces principales.

10. Procédé de fabrication d'un non-tissé selon l'une quelconque des revendications 1 à 7, **caractérisé en ce qu'**il comprend les étapes consistant à :
- élaborer un non-tissé,
- recouvrir, au moins une partie de la surface d'au moins l'une des deux faces principales dudit non-tissé, d'une composition adéquate précurseur de la formulation récurante attendue,
- traiter thermiquement ladite composition pour la transformer en ladite formulation récurante attendue.

11. Procédé selon la revendication 10, **caractérisé en ce qu'**il comprend, en outre, avant la mise en oeuvre de la seconde desdites étapes, la création de reliefs sur au moins une partie de la surface destinée à recevoir ladite composition.

12. Procédé de fabrication d'un outil d'entretien selon la revendication 8 ou 9, **caractérisé en ce qu'**il comprend :
- la fabrication d'un non-tissé selon l'une des revendications 10 ou 11 (avantageusement recouvert de ladite formulation récurante sur une seule de ses deux faces principales) ; suivie de
- la solidarisation dudit non-tissé à un substrat, notamment choisi parmi les éponges synthétiques et les éponges cellulosiques (avantageusement par son autre face principale).

13. Procédé selon la revendication 12, **caractérisé en ce que** ladite solidarisation est mise en oeuvre par collage, flammage ou couture.

14. Composition récurante, **caractérisée en ce qu'**elle comprend des charges minérales fines, présentant un diamètre équivalent inférieur ou égal à 20 µm, dans un latex, avantageusement réticulable, qui présente une température de transition vitreuse (Tg) inférieure à 20°C

## Claims

1. A nonwoven, the base structure of which has two approximately parallel main faces, at least one of said two faces, over at least part of its surface, advantageously over its entire surface, being covered with a scouring formulation, **characterized in that** said formulation is based on a flexible binder obtained from a latex having a glass transition temperature (T_{g}) below 20°C, containing an effective amount of fine mineral fillers, said effective amount corresponding to a content of said fine mineral fillers in said flexible binder such that: $λ = \frac{volumic particulate concentration}{critical volumic particulate concentration}$
is between 0.3 and 1.2 and said fine mineral fillers have an equivalent diameter of less than or equal to 20 µm.

2. The nonwoven according to claim 1, **characterized in that** said latex is a crosslinkable latex.

3. The nonwoven according to claim 1 or 2, **characterized in that** at least half of said mineral fillers have an equivalent diameter of less than or equal to 10 µm, very advantageously an equivalent diameter of less than or equal to 5 µm.

4. The nonwoven according to any one of claims 1 to 3, **characterized in that** said effective amount corresponds to a filler content such that the ratio λ is between 0.8 and 1.1.

5. The nonwoven according to any one of claims 1 to 4, **characterized in that** said mineral fillers are chosen from alumina, silica, calcium carbonate, feldspar and talc particles and mixtures thereof.

6. The nonwoven according to any one of claims 1 to 5, **characterized in that** its base structure is composed of fibres chosen from synthetic and/or artificial fibres, especially chosen from polyester, polyamide, polypropylene, viscose and Lyocell® fibres and mixtures thereof.

7. The nonwoven according to any one of claims 1 to 6, **characterized in that** said scouring formulation covers, at least partly, reliefs on at least one face of said nonwoven.

8. A cleaning tool, **characterized in that** it consists of or **in that** it comprises in its composite structure at least one nonwoven according to any one of the preceding claims.

9. The cleaning tool, of a composite structure, according to claim 8, **characterized in that** said composite structure comprises said at least one nonwoven firmly secured to a substrate, especially one chosen from synthetic sponges and cellulose sponges, and **in that** said composite structure advantageously comprises such a nonwoven covered with said scouring formulation on only one of its two main faces and firmly secured to said substrate by the other of its two main faces.

10. A process for manufacturing a nonwoven according to any one of claims 1 to 7, **characterized in that** it comprises the steps consisting in:
- producing a nonwoven;
- covering at least part of the surface of at least one of the two main faces of said nonwoven with a suitable composition which is a precursor of the expected scouring formulation; and
- heat-treating said composition in order to convert it into said expected scouring formulation.

11. The process according to claim 10, **characterized in that** it furthermore includes, before the second of said steps is carried out, the creation of reliefs on at least part of the surface intended to receive said composition.

12. The process for manufacturing a cleaning tool according to claim 8 or 9, **characterized in that** it comprises:
- the manufacture of a nonwoven according to either of claims 10 and 11 (advantageously covered with said scouring formulation on only one of its two main faces); followed by
- the securing of said nonwoven to a substrate, especially one chosen from synthetic sponges and cellulose sponges (advantageously via its other main face).

13. The process according to claim 12, **characterized in that** said securing is carried out by adhesive bonding, flame treatment or stitching.

14. A scouring composition, **characterized in that** it comprises fine mineral fillers having an equivalent diameter of less than or equal to 20 µm in a latex, advantageously a crosslinkable latex, which has a glass transition temperature (T_{g}) below 20°C.

## Patentansprüche

1. Vlies, dessen Grundstruktur zwei im wesentlichen parallele Hauptseiten aufweist, wobei wenigstens eine der beiden Seiten auf wenigstens einem Teil ihrer Fläche, vorteilhafterweise auf ihrer gesamten Fläche, mit einer Scheuerformulierung überzogen ist, **dadurch gekennzeichnet, daß** die Formulierung auf der Basis eines geschmeidigen Bindemittels ist, das aus einem Latex mit einer Glasübergangstemperatur (Tg) von unter 20 °C, der eine wirkungsvolle Menge feiner mineralischer Füllstoffe enthält, gewonnen wird, wobei die wirkungsvolle Menge einem Beladungsgrad des geschmeidigen Bindemittels mit den feinen mineralischen Füllstoffen entspricht, welcher derart ist, daß das Verhältnis: $λ = \frac{Partikelvolumenkonzentration}{kritischePartikelvolumenkonzentration}$
zwischen 0,3 und 1,2 liegt, und wobei die feinen mineralischen Füllstoffe einen Äquivalentdurchmesser von weniger als oder gleich 20 µm aufweisen.

2. Vlies nach Anspruch 1, **dadurch gekennzeichnet, daß** der Latex ein vernetzbarer Latex ist.

3. Vlies nach Anspruch 1 oder 2, **dadurch gekennzeichnet, daß** wenigstens die Hälfte der mineralischen Füllstoffe einen Äquivalentdurchmesser von weniger als oder gleich 10 µm, in sehr vorteilhafter Weise einen Äquivalentdurchmesser von weniger als oder gleich 5 µm aufweist.

4. Vlies nach einem der Ansprüche 1 bis 3, **dadurch gekennzeichnet, daß** die wirkungsvolle Menge einem Beladungsgrad entspricht, welcher derart ist, daß das Verhältnis λ zwischen 0,8 und 1,1 liegt.

5. Vlies nach einem der Ansprüche 1 bis 4, **dadurch gekennzeichnet, daß** die mineralischen Füllstoffe aus Aluminiumoxid-, Siliziumdioxid-, Kalziumkarbonat-, Feldspat-, Talkumpartikeln und deren Mischungen ausgewählt sind.

6. Vlies nach einem der Ansprüche 1 bis 5, **dadurch gekennzeichnet, daß** seine Grundstruktur aus Fasern besteht, die aus Synthetik- und/oder Kunstfasern, insbesondere ausgewählt aus Polyester-, Polyamid-, Polypropylen-, Viskosefasern, aus Lyocell^{®}-Fasern und ihren Mischungen ausgewählt sind.

7. Vlies nach einem der Ansprüche 1 bis 6, **dadurch gekennzeichnet, daß** die Scheuerformulierung wenigstens teilweise Erhebungen von wenigstens einer Seite des Vlieses bedeckt.

8. Pflegewerkzeug, **dadurch gekennzeichnet, daß** es aus wenigstens einem Vlies nach einem der vorhergehenden Ansprüche besteht oder daß es in seiner Verbundstruktur wenigstens ein Vlies nach einem der vorhergehenden Ansprüche umfaßt.

9. Pflegewerkzeug mit Verbundstruktur, nach Anspruch 8, **dadurch gekennzeichnet, daß** die Verbundstruktur das wenigstens eine Vlies umfaßt, welches mit einem Substrat, insbesondere ausgewählt aus synthetischen Schwämmen und Zelluloseschwämmen, fest verbunden ist, daß die Verbundstruktur vorteilhafterweise ein solches Vlies umfaßt, das auf nur einer seiner beiden Hauptseiten mit der Scheuerformulierung überzogen ist und das mit der anderen seiner beiden Hauptseiten mit dem Substrat fest verbunden ist.

10. Verfahren zur Herstellung eines Vlieses nach einem der Ansprüche 1 bis 7, **dadurch gekennzeichnet, daß** es die Schritte umfaßt, die darin bestehen:
- ein Vlies zu fertigen,
- wenigstens einen Teil der Fläche von wenigstens einer der beiden Hauptseiten des Vlieses mit einer adäquaten Vorläuferzusammensetzung der erwarteten Scheuerformulierung zu beschichten,
- die Zusammensetzung einer Wärmebehandlung zu unterziehen, um sie in die erwartete Scheuerformulierung umzuwandeln.

11. Verfahren nach Anspruch 10, **dadurch gekennzeichnet, daß** es ferner - vor dem Durchführen des zweiten der genannten Schritte - die Erzeugung von Erhebungen auf wenigstens einem Teil der Fläche, welche dazu bestimmt ist, die Zusammensetzung aufzunehmen, umfaßt.

12. Verfahren zur Herstellung eines Pflegewerkzeugs nach Anspruch 8 oder 9, **dadurch gekennzeichnet, daß** es umfaßt:
- die Herstellung eines Vlieses nach einem der Ansprüche 10 oder 11 (das vorteilhafterweise auf nur einer seiner beiden Hauptseiten mit der Scheuerformulierung überzogen ist), woran sich
- das feste Verbinden des Vlieses (vorteilhafterweise mit seiner anderen Hauptseite) mit einem Substrat anschließt, das insbesondere aus synthetischen Schwämmen und Zelluloseschwämmen ausgewählt ist.

13. Verfahren nach Anspruch 12, **dadurch gekennzeichnet, daß** das feste Verbinden durch Kleben, Beflammen oder Nähen vollzogen wird.

14. Scheuerzusammensetzung, **dadurch gekennzeichnet, daß** sie feine mineralische Füllstoffe mit einem Äquivalentdurchmesser von weniger als oder gleich 20 µm, aus einem Latex, vorteilhafterweise vernetzbarem Latex, der eine Glasübergangstemperatur (Tg) von unter 20 °C aufweist, umfaßt.
